# EUROPÄISCHE PATENTSCHRIFT

(11) **EP 0 215 356 B1**
(45) Veröffentlichungstag und Bekanntmachung des Hinweises auf die Patenterteilung: **11.01.1989**
(21) Anmeldenummer: 86111967.5
(22) Anmeldetag: 29.08.1986
(51) Int. Cl.: G03C 5/54

(54) **Wärmeentwicklungsverfahren und hierfür geeignetes Bildempfangsblatt**
Heat development process and suitable image-receiving sheet therefor
Procédé de thermo-développement et feuille réceptrice d'images à cet effet

(30) Priorität: 10.09.1985 DE 3532141
(43) Veröffentlichungstag der Anmeldung: 25.03.1987
(73) Patentinhaber: Agfa-Gevaert AG, 51373 Leverkusen (DE)
(72) Erfinder: Schranz, Karl-Wilhelm, Dr., D-5068 Odenthal-Hahnenberg (DE); Schenk, Günther, Dr., D-5000 Köln 80 (DE)

(56) Entgegenhaltungen:
- US-A- 3 227 553
- US-A- 3 351 469

## Beschreibung

Die Erfindung betrifft ein Wärmeentwicklungsverfahren, bei dem ein bildmäßig belichtetes farbfotografisches Aufzeichnungsmaterial, das auf einem gemeinsamen Schichtträger eine Bindemittelschicht mit Silberhalogenid und mindestens einer farbgebenden Verbindung enthält, in Kontakt mit einem Bildempfangsblatt erwärmt wird und bei dem anschließend das Bildempfangsblatt mit dem darin erzeugten Farbbild von dem Aufzeichnungsmaterial abgetrennt wird.

Es ist bekannt, mittels geeigneter farbfotografischer Aufzeichnungsmaterialien farbige Bilder durch Wärmebehandlung herzustellen. Als farbgebende Verbindungen eignen sich hierbei in besonderem Maße solche, die in nicht-diffundierender Form in die Schicht eines fotografischen Aufzeichnungsmaterials eingelagert werden können und als Folge der Entwicklung einen diffusionsfähigen Farbstoff freizusetzen vermögen (Farbabspalter).

Die besondere Eignung solcher Farbabspalter beruht auf dem Umstand, daß die bildmäßig freigesetzten Farbstoffe auf besondere Bildempfangsschichten übertragen werden können unter Bildung eines brillanten Farbbildes, das nicht von störendem Bildsilber oder Silberhalogenid überlagert ist und dementsprechend keiner Nachbehandlung bedarf. Durch Kombination des Wärmeentwicklungsverfahrens mit dem Fardiffusionsverfahren ergibt sich somit ein vorteilhaftes Schnellverfahren zur Herstellung farbiger Bilder. Ein hierfür geeignetes Aufzeichnungsmaterial ist beispielsweise beschrieben in DE-A 3 215 485.

Nach dieser Veröffentlichung wird ein Aufzeichnungsmaterial mit einer Schicht, die eine Kombination aus Silberhalogenid, Silberbenzotriazol, einem Farbabspalter und Guanidintrichloracetat (Basenspender) enthält, bildmäßig belichtet und anschließend in Kontakt mit einem Bildempfangsblatt einer Wärmebehandlung unterworfen, wobei der bildmäßig freigesetzte Farbstoff auf das Bildempfangsblatt übertragen wird. Für die Herstellung mehrfarbiger Bilder müssen mehrere solcher Kombinationen vorhanden sein, wobei das Silberhalogenid in jeder dieser Kombinationen für einen anderen Spektralbereich des Lichtes empfindlich ist und entsprechend seiner Spektralempfindlichkeit einen Farbabspalter zugeordnet enthält, der einen Farbstoff einer anderen Farbe freisetzt, meist einer Farbe, die komplementär ist zu der Farbe des Lichtes, für die das betreffende Silberhalogenid eine überwiegende Empfindlichkeit aufweist. Solche Zuordnungen können in verschiedenen Schichten übereinander angeordnet sein.

Die Abtrennung des Bildempfangsblattes von dem lichtempfindlichen Teil des Aufzeichnungsmaterials geht bei den üblichen Ausführungsformen des Farbdiffusionsübertragungsverfahrens, d.h. bei Anwendung flüssiger oder pastenartiger Behandlungsmassen, glatt von statten. Sie gestaltet sich aber beim Wärmeentwicklungsverfahren schwierig, insbesondere dann, wenn auf die Zufuhr von Feuchtigkeit von außen verzichtet wird. In diesem Fall beobachtet man, daß bei den höheren Temperaturen der Wärmeentwicklung eine Verklebung zwischen dem lichtempfindlichen Teil und dem Bildempfangsblatt stattfindet. Eine Trennung ist nur durch Gewalteinwirkung möglich, was in der Regel eine Beschädigung der Oberflächen zur Folge hat, oder aber erst nach längerem Einweichen in warmem Wasser, wodurch der Vorteil des Wärmeentwicklungsverfahrens als Schnellverfahren verloren geht. Es wird außerdem beobachtet, daß es offenbar schwierig ist einen vollständigen und einwandfreien Flächenkontakt zwischen dem lichtempfindlichen Teil des Aufzeichnungsmaterials und dem Bildempfangsblatt herzustellen: das erhaltene Farbübertragsbild weist häufig zahlreiche Flecken und Unregelmäßigkeiten in der Farbdichte auf, was auf einen mangelhaften Kontakt zwischen den beteiligten Materialien schließen läßt.

Der Erfindung liegt die Aufgabe zugrunde, das Wärmeentwicklungsverfahren auf der Grundlage des Farbdiffusionsverfahrens unter Verwendung eines farbfotografischen Aufzeichnungsmaterials mit separatem Bildempfangsblatt so auszugestalten, daß ein einwandfreier Farbübertrag erzielt wird und daß abschließend auch ohne Einwirkung eines Behandlungsbades eine glatte Abtrennung des Bildempfangsblattes von dem farbfotografischen Aufzeichnungsmaterial ermöglicht wird.

Gegenstand der Erfindung ist ein Wärmeentwicklungsverfahren zur Herstellung farbiger Bilder, bei dem ein bildmäßig belichtetes farbfotografisches Aufzeichnungsmaterial mit mindestens einer auf einem Schichtträger angeordneten Bindemittelschicht, die lichtempfindliches Silberhalogenid, gegebenenfalls in Kombination mit einem im wesentlichen nicht lichtempfindlichen Silbersalz, und mindestens eine nicht diffundierende farbgebende Verbindung enthält, die als Folge der Entwicklung einen diffusionsfähigen Farbstoff freizusetzen vermag, durch Wärmebehandlung entwickelt wird, und bei dem der aus der nicht diffundierenden farbgebenden Verbindung bildmäßig freigesetzte Farbstoff durch Wärmebehandlung auf ein beschichtungsseitig mit dem Aufzeichnungsmaterial in Flächenkontakt gebrachtes Bildempfangsblatt mit einer auf einem Schichtträger angeordneten durch diffusionsfähige Farbstoffe anfärbbaren Bildempfangsschicht übertragen wird, worauf das Bildempfangsblatt von dem Aufzeichnungsmaterial abgetrennt wird, dadurch gekennzeichnet, daß entweder das lichtempfindliche Aufzeichnungsmaterial oder das Bildempfangsblatt oder beide in einer Oberflächenkontaktschicht ein Alkalialginat, insbesondere Natriumalginat enthalten.

Das bei dem erfindungsgemäßen Verfahren farbfotografische Aufzeichnungsmaterial enthält auf einem dimensionsstabilen Schichtträger mindestens eine Bindemittelschicht, die ein lichtempfindliches Silberhalogenid, gegebenenfalls in Kombination mit einem im wesentlichen nicht lichtempfindlichen Silbersalz und eine nicht diffundierende farbgebende Verbindung enthält, die durch Wärmeentwicklung einen diffusionsfähigen Farbstoff liefern kann.

Ein wesentlicher Bestandteil des wärmeentwickelbaren Aufzeichnungsmaterials ist das Silberhalogenid, das aus Silberchlorid, Silberbromid, Silberiodid oder deren Gemischen besteht und eine Teilchengröße zwischen 0,01 und 2,0 µm, vorzugsweise zwischen 0,1 und 1,0 J.lm aufweisen kann. Es kann als unsensibilisiertes Silberhalogenid vorliegen oder aber auch durch geeignete Zusätze chemisch und/oder spektral sensibilisiert sein.

Die Menge des lichtempfindlichen Silberhalogenids kann in der jeweiligen Schicht zwischen 0,01 und 2,0 g pro m² betragen, wobei sich die tatsächliche Menge des eingesetzten Silberhalogenids wegen seiner katalytischen Funktion (als belichtetes Silberhalogenid) in manchen Ausführungsformen hauptsächlich im unteren Teil des angegebenen Bereiches bewegt.

Bei dem im wesentlichen nicht lichtempfindlichen Silbersalz kann es sich beispielsweise um ein gegenüber Licht vergleichsweise stabiles Silbersalz, z.B. ein organisches Silbersalz handeln. Zu geeigneten Beispielen hierfür zählen die Silbersalze aliphatischer oder aromatischer Carbonsäuren sowie die Silbersalze von stickstoffhaltigen Heterocyclen: ferner auch Silbersalze organischer Mercaptoverbidungen.

Bevorzugte Beispiele für Silbersalze aliphatischer Carbonsäuren sind Silberbehenat, Silberstearat, Silberoleat, Silberlaurat, Silbercaprat, Silbermyristat, Silberpalmitat, Silbermaleat, Silberfumarat, Silbertartrat, Silberfuroat, Silberlinolat, Silberadipat, Silbersebacat, Silbersuccinat, Silberacetat oder Silberbutyrat. Die diesen Silbersalzen zugrunde liegenden Carbonsäuren können beispielsweise durch Halogenatome, Hydroxylgruppen oder Thioethergruppen substituiert sein.

Zu Beispielen für Silbersalze aromatischer Carbonsäuren und anderer carboxylgruppenhaltiger Verbindungen gehören Silberbenzoat, Silber-3,5-dihydroxybenzoat, Silber-o-methylbenzoat, Silber-m-methylbenzoat, Silber-p-methylbenzoat, Silber-2,-4-dichlorbenzoat, Silberacetamidobenzoat, Silbergallat, Silbertannat, Silberphthalat, Silberterephthalat, Silbersalicylat, Silberphenylacetat, Silberpyromellitat, Silbersalze von 3-Carboxymethyl-4-methyl-4-thiazolin-2-thion oder ähnlichen heterocyclischen Verbindungen. Geeignet sind ferner Silbersalze von organischen Mercaptanen, z.B. die Silbersalze von 3-Mercapto-4-phenyl-1,2,4-triazol, 2-Mercaptobenzimidazol, 2-Mercaptobenzothiazol, 2-Mercaptobenzoxazol, 2-Mercaptooxadiazol, Mercaptotriazin, Thioglykolsäure, ferner die Silbersalze von Dithiocarbonsäuren, wie z.B. das Silbersalz von Dithioacetat.

Außerdem geeignet sind die Silbersalze von Verbindungen mit einer Iminogruppe. Zu bevorzugten Beispielen hierfür gehören die Silbersalze von Benzotriazol und dessen Derivaten, z.B. Silbersalze von alkyl- und/oder halogensubstituierten Benzotriazolen, wie z.B. die Silbersalze von Methylbenzotriazol, 5-Chlorbenzotriazol, sowie auch die Silbersalze von 1,2,4-Triazol, 1-H-Tetrazol, Carbazol, Saccharin und Silbersalze von Imidazol und dessen Derivaten.

Die Auftragsmenge an im wesentlichen nicht lichtemptfindlichem Silbersalz gemäß der vorliegenden Erfindung liegt in der jeweiligen Schicht zwischen 0,05 und 5 g pro m². Das im wesentlichen nicht lichtempfindliche Silbersalz und das lichtempfindliche Silberhalogenid können nebeneinander als getrennte Partikel vorliegen oder auch in einer kombinierten Form, die beispielsweise dadurch erzeugt werden kann, daß ein im wesentlichen nicht lichtempfindliches Silbersalz in Gegenwart von Halogenidionen behandelt wird, wobei sich auf der Oberfläche der Teilchen aus dem im wesentlichen nicht lichtempfindlichen Silbersalz durch doppelte Umsetzung (Konvertierung) lichtempfindliche Zentren aus lichtempfindlichem Silberhalogenid bilden. Hierzu ist zu verweisen auf US-A 3 457 075.

Das im wesentlichen nicht lichtempfindliche Silbersalz dient als Reservoir für Metallionen, die bei der Wärmeentwicklung in Gegenwart eines Reduktionsmittels unter dem katalytischen Einfluß des bildmäßig belichteten Silberhalogenids zu elementarem Silber reduziert werden und dabei selbst als Oxidationsmittel (für das vorhandene Reduktionsmittel) dienen.

Ein weiterer wesentlicher Bestandteil des erfindungsgemäßen Aufzeichnungsmaterials ist eine nicht diffundierende farbgebende Verbindung, die als Folge einer bei der Entwicklung stattfindenden Redoxreaktion einen diffusionsfähigen Farbstoff freizusetzen vermag und die im folgenden als Farbabspalter bezeichnet wird.

Bei den erfindungsgemäß verwendeten Farbabspaltern kann es sich um eine Vielfalt von Verbindungstypen handeln, die sich sämtlich durch ein in seiner Bindungsfestigkeit redoxabhängiges Bindeglied auszeichnen, welches einen Farbstoffrest mit einem einen Ballastrest enthaltenden Trägerrest verknüpft.

In diesen Zusammenhang ist auf eine zusammenfassende Darstellung des Sachgebiets in Angew. Chem. Int. Ed. Engl. 22 (1983), 191-209 zu verweisen, in der die wichtigsten der bekannten Systeme beschrieben sind.

Als besonders vorteilhaft erweisen sich hierbei redoxaktive Farbabspalter der Formel BALLAST-REDOX-FARBSTOFF, worin bedeuten BALLAST einen Ballastrest REDOX eine redoxaktive Gruppe, d.h. eine Gruppe, die unter den Bedingungen der alkalischen Entwicklung oxidierbar oder reduzierbar ist und je nachdem, ob sie im oxidierten oder im reduzierten Zustand vorliegt, in unterschiedlichem Ausmaß einer Eliminierungsreaktion, einer nukleophilen Verdrängungsreaktion, einer Hydrolyse oder einer sonstigen Spaltungsreaktion unterliegt mit der Folge, daß der Rest FARBSTOFF abgespalten wird, und FARBSTOFF den Rest eines diffusionsfähigen Farbstoffes, z.B. eines Gelb-, Purpur- oder Blaugrünfarbstoffes, oder den Rest eines Farbstoffvorläufers.

Als Ballastreste sind solche Reste anzusehen, die es ermöglichen, die erfindungsgemäßen Farbabspalter in den üblicherweise bei fotografischen Materialien verwendeten hydrophilen Kolloiden diffusionsfest einzulagern. Hierzu sind vorzugsweise organische Reste geeignet, die im allgemeinen geradkettige oder verzweigte aliphatische Gruppen mit im allgemeinen 8 bis 20 C-Atomen und gegebenenfalls auch carbocyclische oder heterocyclische gegebenenfalls aromatische Gruppen enthalten. Mit dem übrigen Molekülteil sind diese Reste entweder direkt oder indirekt, z.B. über eine der folgenden Gruppen verbunden: -NHCO-, -NHSO₂-, -NR-, wobei R Wasserstoff oder Alkyl bedeutet, -0- oder -S-. Zusätzlich kann der Ballastrest auch wasserlöslich.machende Gruppen enthalten, wie z.B. Sulfogruppen oder Carboxylgruppen, die auch in anionischer Form vorliegen können. Da die Diffusionseigenschaften von der Molekülgröße der verwendeten Gesamtverbindung abhängen, genügt es in bestimmten Fällen, z.B. wenn das verwendete Gesamtmolekül groß genug ist, als Ballastreste auch kürzerkettige Reste zu verwenden.

Redoxaktive Trägerreste der Struktur BALLAST-REDOX- und entsprechende Farbabspalter sind in den verschiedensten Ausführungsformen bekannt. Auf eine detaillierte Darstellung kann an dieser Stelle verzichtet werden im Hinblick auf den genannten Übersichtartikei im Angew. Chem. Int. Ed. Engl. 22 (1983) 191-209.

Lediglich zur Erläuterung sind im folgenden einige Beispiele für redoxaktive Trägerreste aufgeführt, von denen ein Farbstoffrest nach Maßgabe einer bildmäßig stattgefundenen Oxidation oder Reduktion abgespalten wird:

Die in Klammern eingeschlossenen Gruppen sind funktionelle Gruppen des Farbstoffrestes und werden zusammen mit diesem vom zurückbleibenden Teil des Trägerrestes abgetrennt. Bei der funktionellen Gruppe kann es sich um einen Substituenten handeln, der einen unmittelbaren Einfluß auf die Absorptions- und gegebenenfalls Komplexbildungseigenschaften des freigesetzten Farbstoffes ausüben kann. Die funktionelle Gruppe kann andererseits aber auch von dem Chromophor des Farbstoffes durch ein Zwischenglied oder Verknüpfungsglied getrennt sein. Die funktionelle Gruppe kann schließlich auch gegebenenfalls zusammen mit dem Zwischenglied von Bedeutung sein für das Diffusions- und Beizverhalten des freigesetzten Farbstoffes. Geeignete Zwischenglieder sind beispielsweise Alkylen- oder Arylengruppen.

Als Farbstoffreste sind grundsätzlich die Reste von Farbstoffen aller Farbstoffklassen geeignet, soweit sie genügend diffusionsfähig sind, um aus der lichtempfindlichen Schicht des lichtempfindlichen Materials in eine Bildempfangsschicht diffundieren zu können. Zu diesem Zweck können die Farbstoffreste mit einer oder mehreren alkalilöslichmachenden Gruppen versehen sein. Als alkalilöslichmachende Gruppen sind unter anderem geeignet Carboxylgruppen, Sulfogruppen, Sulfonamidgruppen sowie aromatische Hydroxylgruppen. Solche alkalilöslichmachende Gruppen können in den Farbabspaltern bereits vorgebildet sein oder erst aus der Abspaltung des Farbstoffrestes von dem mit Ballastgruppen behafteten Trägerrest resultieren. An geeigneten Farbstoffen, sind zu erwähnen: Azofarbstoffe, Azomethinfarbstoffe, Anthrachinonfarbstoffe, Phthalocyaninfarbstoffe, indigoide Farbstoffe, Triphenylmethanfarbstoffe einschließlich solcher Farbstoffe, die mit Metallionen komplexiert oder komplexierbar sind.

Unter den Resten von Farbstoffvorläufern sind die Reste solcher Verbindungen zu verstehen, die im Laufe der fotografischen Verarbeitung, insbesondere unter den Bedingungen der Wärmeentwicklung, sei es durch Oxidation, sei es durch Kupplung, durch Komplexbildung oder durch Freilegung einer auxochromen Gruppe in einem chromophoren System, beispielsweise durch Verseifung, in Farbstoffe übergeführt werden. Farbstoffvorläufer in diesem Sinn können sein Leukofarbstoffe, Kuppler oder auch Farbstoffe, die im Laufe der Verarbeitung in andere Farbstoffe umgewandelt werden. Sofern nicht eine Unterscheidung zwischen Farbstoffresten und den Resten von Farbstoffvorläufern von wesentlicher Bedeutung ist, sollen letztere im folgenden auch unter der Bezeichnung Farbstoffreste verstanden werden.

Geeignete Farbabspalter sind beispielsweise beschrieben in:
US-A 3 227 550, US-A 3 443 939, USA-A 3 443 940,
DE-A 1 930 215, DE-A 2 242 762, DE-A 2 402 900,
DE-A 2 406 664, DE-A 2 505 248, DE-A 2 543 902,
DE-A 2 613 005, DE-A 2 645 656, DE-A 2 809 716,
DE-A 2 823 159, BE-A 861 241, EP-A 0 004 399,
EP-A 0 004 400, DE-A 3 008 588, DE-A 3 014 669
GB-A 8012242.

Die Farbabspalter können in machen Ausführungsformen des erfindungsgemäßen Wärmeentwicklungsverfahrens als oxidierbare oder kupplungsfähige Farbabspalter, in anderen als reduzierbare Farbabspalter vorliegen. Je nach dem, ob der Farbstoff aus der oxidierten oder aus der reduzierten Form der Farbabspalter freigesetzt wird, erhält man bei Verwendung üblicher negativ arbeitender Silberhalogenidemulsionen von der Vorlage eine negative oder positive Ablichtung. Man kann daher nach Wunsch durch Auswahl geeigneter Farbabspaltersysteme positive oder negative Bilder herstellen.

Für die erfindungsgemäßen wärmeentwickelbaren Aufzeichnungsmaterialien besonders geeignete oxidierbare Farbabspalter sind beispielsweise in DE-A 2 242 762, DE-A 2 505 248, DE-A 2 613 005, DE-A 2 645 656 und GB-A 8 012 242 beschrieben.

Wenn der Farbabspalter oxidierbar ist, dann stellt er selbst ein Reduktionsmittel dar, das unmittelbar oder mittelbar unter Mitwirkung von Elektronenübertragungsmitteln (electron transfer agent, ETA) durch das bildmäßig belichtete Silberhalogenid bzw. durch das im wesentlichen nicht lichtempfindliche Silbersalz unter der katalytischen Einwirkung des bildmäßig belichteten Silberhalogenids oxidiert wird. Hierbei entsteht eine bildmäßige Differenzierung hinsichtlich der Fähigkeit, den diffusionsfähigen Farbstoff freizusetzen. Wenn andererseits der Farbabspalter reduzierbar ist, dann verwendet man ihn zweckmäßig in Kombination mit einem in begrenzter Menge vorliegenden Reduktionsmittel, einer sogenannten Elektronendonorverbindung oder einer Elektronendonorvorläuferverbindung, die in diesem Fall neben dem Farbabspalter, dem lichtempfindlichen Silberhalogenid und gegebenenfalls dem in wesentlichen nicht lichtempfindlichen Silbersalz in der gleichen Bindemittelschicht enthalten ist. Auch im Fall der Verwendung von reduzierbaren Farbabspaltern in Kombination mit Elektronendonorverbindungen kann sich die Mitwirkung von Elektronenübertragungsmitteln als günstig erweisen.

Für die Erzeugung positiver Farbbilder von positiven Vorlagen (Original) bei Verwendung negativ arbeitender Silberhalogenidemulsionen eignet sich beispielsweise ein erfindungsgemäßes Aufzeichnungsmaterial, das reduzierbare Farbabspalter mit einem Trägerrest der folgenden Formel enthält: "Carquin" worin bedeuten
Rl Alkyl oder Aryl;
R² Alkyl, Aryl oder eine Gruppierung, die zusammen mit R³ einen ankondensierten Ring vervollständigt;
R³ Wasserstoff, Alkyl, Aryl, Hydroxyl, Halogen wie Chlor oder Brom, Amino, Alkylamino, Dialkylamino einschließlich cyclischer Aminogruppen (wie Piperidino, Morpholino), Acylamino, Alkylthio, Alkoxy, Aroxy, Sulfo, oder eine Gruppierung, die zusammen mit R² einen ankondensierten Ring vervollständigt;
R4 Alkyl;
R5 Alkyl oder vorzugsweise Wasserstoff;
und wobei mindestens einer der Reste R¹ bis R4 einen Ballastrest enthält.

Solche reduzierbare Farbstoffabspalter und andere, die ebenfalls im Rahmen der vorliegenden Erfindung geeignet sind, sind beispielsweise beschrieben in DE-A 2 809 716, EP-A 0 004 399, DE-A 3 008 588, DE-A 3 014 669.

Die in Kombination mit einem reduzierbaren Farbabspalter verwendete Elektronendonorverbindung dient gleichermaßen als Reduktionsmittel für das Silberhalogenid, das im wesentlichen nicht lichtempfindliche Silbersalz und den Farbabspalter. Dadurch, daß das im wesentlichen nicht lichtempfindliche Silbersalz und der Farbabspalter bei der Oxidation der Elektronendonorverbindung gewissermaßen miteinander in Konkurrenz treten, ersteres dem letzteren aber jedenfalls in Gegenwart von belichtetem Silberhalogenid hierbei überlegen ist, wird das vorhandene Silberhalogenid nach Maßgabe einer vorausgegangenen bildmäßigen Belichtung bestimmend für die Bildbereiche, innerhalb derer der Farbabspalter durch die Elektronendonorverbindung in seine reduzierte Form überführt wird.

Die in begrenzter Menge vorliegende Elektronendonorverbindung wird unter den Bedingungen der Entwicklung, im vorliegenden Fall beim Erwärmen des bildmäßig belichteten farbfotografischen Aufzeichnungsmaterials in Kontakt mit dem erfindungsgemäß verwendeten Hilfsblatt, nach Maßgabe des Ausmaßes der Belichtung unter der katalytischen Wirkung der durch Belichtung in dem Silberhalogenid erzeugten Latentbildkeime durch das im wesentlichen nicht lichtempfindliche Silbersalz und das lichtempfindliche Silberhalogenid oxidiert und steht folglich nicht mehr für eine Reaktion mit dem Farbabspalter zur Verfügung. Hierbei entsteht gleichsam eine bildmäßige Verteilung an nicht verbrauchter Elektronendonorverbindung.

Als Elektronendonorverbindung sind beispielsweise nicht oder nur wenig diffundierende Derivate des Hydrochinons, des Benzisoxazolons, des p-Aminophenols oder der Ascorbinsäure (z.B. Ascorbylpalmitat) beschrieben worden (DE-A 2 809 716).

Weitere Beispiele für Elektronendonorverbindungen sind aus DE-A 2 947 425, DE-A 3 006 268, DE-A 3 130 842, DE-A 3 144 037, DE-A 3 217 877, EP-A 0 124 915 und Research Disclosure 24 305 (Juli 1984) bekannt. Es hat sich gezeigt, daß die genannten Elektronendonorverbindungen auch unter den Bedingungen der Wärmeentwicklung den an sie gerichteten Anforderungen genügen und daher auch als Elektronendonorverbindungen im Rahmen der vorliegenden Erfindung geeignet sind.

Besonders geeignet sind solche Elektronendonorverbindungen, die erst unter den Bedingungen der Wärmeentwicklung in der Schicht aus entsprechenden Elektronendonorvorläuferverbindungen gebildet werden, d.h. Elektronendonorverbindungen, die in dem Aufzeichnungsmaterial vor der Entwicklung nur in einer verkappten Form vorliegen, in der sie praktisch unwirksam sind. Unter den Bedingungen der Wärmeentwicklung werden dann die zunächst unwirksamen Elektronendonorverbindungen in ihre wirksame Form überführt, indem beispielsweise bestimmte Schutzgruppen hydrolytisch abgespalten werden. Im vorliegenden Fall werden auch die erwähnten Elektronendonorvorläuferverbindungen als Elektronendonorverbindung verstanden.

Die genannten wesentlichen Bestandteile des bei dem erfindungsgemäßen Verfahren verwendeten Aufzeichnungsmaterials, nämlich das lichtempfindliche Silberhalogenid, das gegebenenfalls vorhandene im wesentlichen nicht lichtempfindliche reduzierbare Silbersalz und der Farbabspalter, gegebenenfalls in Kombination mit einer Elektronendonorverbindung liegen nebeneinander in einem Bindemittel dispergiert vor. Hierbei kann es sich gleichermaßen um hydrophobe wie hydrophile Bindemittel handeln, letztere sind jedoch bevorzugt und vorzugsweise wird Gelatine verwendet, die aber auch ganz oder teilweise durch andere natürliche oder synthetische Bindemittel ersetzt werden kann.

Die lichtempfindliche Bindemittelschicht enthält für die Erzeugung monochromer Farbbilder zugeordnet zu dem lichtempfindlichen Silberhalogenid und gegebenenfalls dem nicht lichtempfindlichen Silbersalz einen oder auch mehrere Farbabspalter, aus denen Farbstoffe einer bestimmten Farbe freigesetzt werden. Die insgesamt resultierende Farbe kann sich durch Mischung mehrerer Farbstoffe ergeben. Auf diese Weise ist es auch möglich, durch genau abgestimmte Abmischung mehrerer Farbabspalter unterschiedlicher Farbe schwarzweiße Bilder zu erzeugen. Zur Herstellung mehrfarbiger Farbbilder enthält das bei dem erfindungsgemäßen Verfahren verwendete farbfotografische Aufzeichnungsmaterial mehrere, d.h. in der Regel drei, Zuordnungen von Farbabspalter und jeweils unterschiedlich spektral sensibilisiertem Silberhalogenid, wobei bevorzugt jeweils der Absorptionsbereich des aus dem Farbabspalter freigeetzen Farbstoffes mit dem Bereich der spektralen Empfindlichkeit des zugeordneten Silberhalogenids im wesentlichen übereinstimmt. Die verschiedenen Zuordnungen aus Farbabspalter und zugeordneten Silberhalogenid können in verschiedenen Bindemittelschichten des farbfotografischen Aufzeichnungsmaterials untergebracht sein, wobei sich bevorzugt zwischen diesen verschiedenen Bindemittelschichten Trennschichten aus einem wasserdurchlässigen Bindemittel, z.B. Gelatine, befinden, die im wesentlichen die Funktion haben, die verschiedenen Zuordnungen voneinander zu trennen und auf diese Weise eine Farbverfälschung entgegenzuwirken. In einem solchen Fall enthält das bei dem erfindungsgemäßen Verfahren verwendete farbfotografische Aufzeichnungsmaterial beispielsweise eine lichtempfindliche Bindemittelschicht, in der das darin enthaltene Silberhalogenid durch spektrale Sensibilisierung überwiegend rotempfindlich ist, eine weitere lichtempfindliche Bindemittelschicht, in der das darin enthaltene Silberhalogenid durch spektrale Sensibilisierung überwiegend grünempfindlich ist, und eine dritte lichtempfindliche Bindemittelschicht, in der das darin enthaltene Silberhalogenid aufgrund der Eigenempfindlichkeit oder durch spektrale Sensibilisierung überwiegend blauempfindlich ist. Die in den drei lichtempfindlichen Schichten gegebenenfalls enthaltenen Elektronendonorverbindungen können gleich oder verschieden sein.

Jede der genannten Zuordnungen aus lichtempfindlichem Silberhalogenid, im wesentlichen nicht lichtempfindlichem Silbersalz (sofern vorhanden) und Farbabspalter kann auch in Form eines sogenannten komplexen Coazervates eingesetzt werden.

Unter einem komplexen Coazervat wird eine Dispersionsform verstanden, bei der eine Mischung der wesentlichen Bestandteile in eine gemeinsame Umhüllung aus einem gehärteten Bindemittel eingeschlossen ist. Solche Dispersionen werden auch als Paketemulsion bezeichnet. Sie werden durch komplexe Coazervation erhalten.

Unter der Bezeichnung "komplexe Coazervation" versteht man das Auftreten zweier Phasen bei der Vermischung je einer wäßrigen Lösung eines polykationischen Kolloids und eines polyanionischen Kolloids, wobei eine konzentrierte Kolloidphase (im folgenden als komplexes Coazervat bezeichnet) und eine verdünnte Kolloidphase (im folgenden als Gleichgewichtslösung bezeichnet) aufgrund einer elektrischen Wechselwirkung gebildet werden. Das komplexe Coazervat wird aus der Gleichgewichtslösung in der Form von Tröpfchen abgeschieden und erscheint als weiße Trübung. Wenn die komplexe Coazervation in Anwesenheit eines Feststoffes wie Silberhalogenid oder feiner Öltröpfchen durchgeführt wird, nimmt man allgemein an, daß das komplexe Coazervat den Feststoff oder die Tröpfchen im Innern von Kolloidteilchen einschließt. Als Ergebnis hiervon wird eine Dispersion von Coazervatteilchen erhalten, in denen der Feststoff (im vorliegenden Fall das lichtempfindliche Silberhalogenid sowie gegebenenfalls das im wesentlichen nicht lichtempfindliche Silbersalz) und ölige Tröpfchen einer Lösung der organischen Bestandteile (im vorliegenden Fall des Farbabspalters und gegebenenfalls weiterer Hilfsstoffe) eingeschlossen sind. Anschließend wird mit einem Härtungsmittel gehärtet, so daß die ursprüngliche Form der Teilchen in den folgenden Stufen zur Herstellung des fotografischen Aufzeichnungsmaterials, wie Herstellung der Gießlösung und Beschichtung, nicht zerstört wird. Zweckmäßigerweise wird die Dispersion vor der Härtung auf eine Temperatur von 25_{°}C oder darunter, vorzugsweise 10°C oder darunter gekühlt, wodurch eine Paketemulsion guter Qualität erhalten wird.

Methoden zur Herstellung einer Paketemulsion, in der eine farbbildende Substanz durch komplexe Coazervation eingearbeitet ist, sind beispielsweise beschrieben in US-A 3 276 869 und US-A 3 396 026.

Die Verwendung von Paketemulsionen ermöglicht die Zusammenfassung mehrerer Emulsionsanteile unterschiedlicher spektraler Empfindlichkeit einschließlich der betreffenden Farbabspalter in einer einzigen Bindemittelschicht, ohne daß die spektrale Zuordnung verloren geht und hierdurch eine Farbverfälschung auftritt. Dies ist deswegen möglich, weil das Ausmaß der Belichtung eines bestimmten Silberhalogenidteilchens nahezu ausschließlich bestimmend wird für das Ausmaß der Farbstofffreisetzung aus demjenigen Farbabspalter, der sich in dem gleichen Coazervatteilchen (Paket) befindet wie das Silberhalogenid. Die Verwendung von Paketemulsionen ermöglicht somit die Unterbringung je einer blauempfindlichen, einer grünempfindlichen und einer rotempfindlichen Silberhalogenidemulsion mit gegebenenfalls zusätzlich vorhandenem im wesentlichen nicht lichtempfindlichen Silbersalz und jeweils spektral zugeordneten. Farbabspaltern in der gleichen Bindemittelschicht, ohne daß eine schwerwiegende Farbverfälschung befürchtet werden muß.

Über die bereits genannten Bestandteile hinaus kann das bei dem erfindungsgemäßen Verfahren verwendete farbfotografische Aufzeichnungsmaterial weitere Bestandteile und Hilfsstoffe enthalten, die beispielsweise für die Durchführung der Wärmebehandlung und des hierbei erfolgenden Farbübertrages förderlich sind. Diese weiteren Bestandteile bzw. Hilfsstoffe können in einer lichtempfindlichen Schicht oder in einer nicht empfindlichen Schicht enthalten sein. Sie können aber auch ganz oder teilweise in dem erfindungsgemäß verwendeten Bildempfangsblatt enthalten sein.

Solche Hilfsstoffe sind beispielsweise Hilfsentwickler. Diese Hilfsentwickler haben im allgemeinen entwickelnde Eigenschaften für belichtetes Silberhalogenid: im vorliegenden Fall wirken sie sich in erster Linie förderlich auf die zwischen dem belichteten Silbersalz (= Silbersalz in Gegenwart von belichtetem Silberhalogenid) und dem Reduktionsmittel ablaufenden Reaktionen aus, wobei das Reduktionsmittel im Falle der Verwendung oxidierbarer Farbabspalter mit letzteren identisch ist, bzw. im Fall der Verwendung reduzierbarer Farbabspalter seinerseits mit dem Farbabspalter reagiert. Da diese Reaktionen hauptsächlich in einem Übertrag von Elektronen bestehen, werden die Hilfsentwickler auch als Elektronenübertragungsmittel (electron transfer agent: ETA) bezeichnet. Beispiele für geeignete Hilfsentwickler sind etwa Hydrochinon, Brenzkatechin, Pyrogallol, Hydroxylamin, Ascorbinsäure, 1-Phenyl-3-pyra- zolinon und deren Derivate. Da die Hilfsentwickler gleichsam eine katalytische Funktion ausüben, ist es nicht erforderlich, daß sie in stöchiometrischen Mengen anwesend sind. Im allgemeinen reicht es aus, wenn sie in Mengen bis zu 4 Mol pro Mol Farbabspalter in der Schicht vorhanden sind. Die Einarbeitung in die Schicht kann beispielsweise aus Lösungen in wasserlöslichen Lösungsmitteln oder in Form von wäßrigen Dispersionen, die unter Verwendung von Ölbildnern gewonnen wurden, erfolgen.

Weitere Hilfsstoffe sind beispielsweise basische Stoffe oder Verbindungen, die unter dem Einfluß der Wärmebehandlung basische Stoffe zur Verfügung zu stellen vermögen. Hier sind beispielsweise zu erwähnen Natriumhydroxid, Kaliumhydroxid, Calziumhydroxid, Natriumcarbonat, Natriumacetat und organische Basen, insbesondere Amine wie Trialkylamine, Hydroxyalkylamine, Piperidin, Morpholin, Dialkylanilin, p-Toluidin, 2-Picolin, Guanidin und deren Salze, insbesondere Salze mit aliphatischen Carbonsäuren. Durch Zurverfügungsstellung der basischen Stoffe wird bei der Wärmebehandlung in der lichtempfindlichen Schicht und den angrenzenden Schichten ein geeignetes Medium geschaffen, um die Freisetzung der diffusionsfähigen Farbstoffe aus den Farbabspaltern und ihre Übertragung auf das Bildempfangsblatt zu gewährleisten.

Weitere Hilfsstoffe sind beispielsweise die sogenannten thermischen Lösungsmittel oder thermischen Entwicklungs- und Diffusionsförderungsmittel, die beispielsweise in DE-A 3 215 485, EP-A 0 122 512, und der deutschen Patentanmeldung DE-A 3 523 361 beschrieben sind. Hierbei handelt es sich um nicht hydrolysierbare organische Verbindungen, die jedenfalls bei der Temperatur der Wärmeentwicklung flüssig sind und ein für die Entwicklungs- und Diffusionsvorgänge geeignetes Medium bilden.

Bei dem erfindungsgemäßen Verfahren wird ein separates Bildempfangsblatt verwendet, dessen wichtigster Bestandteil eine auf einem transparenten oder opaken Schichtträger angeordnete durch diffusionsfähige Farbstoffe anfärbbare Bildempfangsschicht ist.

Die Bildempfangsschicht ist somit bei dem erfindungsgemäßen Verfahren nicht auf demselben Schichtträger angeordnet wie das farbfotografische Aufzeichnungsmaterial. Die Bildempfangsschicht besteht im wesentlichen aus einem Bindemittel, das Beizmittel für die Festlegung der aus den nicht diffundierenden Farbabspaltern freigesetzten diffusionsfähigen Farbstoffe enthält. Als Beizmittel für anionische Farbstoffe dienen vorzugsweise langkettige quaternäre Ammonium- oder Phosphoniumverbindungen, z.B. solche, wie sie beschrieben sind in US-A 3 271 147 und US-A 3 271 148.

Ferner können auch bestimmte Metallsalze und deren Hydroxide, die mit den sauren Farbstoffen schwerlösliche Verbindungen bilden, verwandt werden. Weiterhin sind hier auch polymere Beizmittel zu erwähnen, wie etwa solche, die in DE-A 2 315 304, DE-A 2 631 521 oder DE-A 2 941 818 beschrieben sind. Die Farbstoffbeizmittel sind in der Beizmittelschicht in einem der üblichen hydrophilen Bindemittel dispergiert, z.B. in Gelatine, Polyvinylpyrrolidon, ganz oder partiell hydrolysierten Celluloseestern. Selbstverständlich können auch manche Bindemittel als Beizmittel fungieren, z.B. Polymerisate von stickstoffhaltigen, gegebenenfalls quaternären Basen, wie etwa von N-Methyl-4-Vinylpyridin, 4-Vinylpyridin, 1-Vinylimidazol, wie beispielsweise beschrieben in US-A 2 484 430. Weitere brauchbare beizende Bindemittel sind beispielsweise Guanylhydrazonderivate von Alkylvinylketonpolymerisaten, wie beispielsweise beschrieben in US-A 2 882 156, oder Guanylhydrazonderivate von Acylstyrolpolymerisaten, wie beispielsweise beschrieben in DE-A 2 009 498. Im allgemeinen wird man jedoch den zuletzt genannten beizenden Bindemitteln andere Bindemittel, z.B. Gelatine, zusetzen.

Die genannte Bildempfangsschicht kann einen strukturierten Schichtaufbau aufweisen wie etwa beschrieben in DE-A 3 018 644 oder DE-A 3 345 070; sie kann auch ein Gemisch verschiedener Beizmittel enthalten wie etwa beschrieben in DE-A 3 342 629. Die genannte Bildempfangsschicht oder eine hierzu benachbarte Bindemittelschicht kann schließlich auch Metallionen oder Metallkomplexe als Metallisierungsmittel für komplexierbare Farbstoffe enthalten wie dies beispielsweise in DE-A 2 740 719, US-A 4 282 305, DE-A 3 105 777, DE-A 3 132 333, DE-A 3 202 127, DE-A 3 220 435 und EP-A 0 009 411 beschrieben ist.

Das erfindungsgemäße Wärmeentwicklungsverfahren ist dadurch charackterisiert, daß entweder das verwendete fotothermografische Aufzeichnungsmaterial oder das Bildempfangsblatt oder beide in einer Oberflächenkontaktschicht ein Alkalialginat enthalten. Als Oberflächenkontaktschicht wird dabei eine Schicht bezeichnet, die aufgrund ihrer Zusammensetzung, ihrer Eigenschaften, insbesondere ihrer mechanischen Eigenschaften, und nicht zuletzt aufgrund ihrer spezifischen Anordnung in dem Bildempfangsblatt bzw. in dem fotographischen Aufzeichnungsmaterial einen wesentlichen Einfluß auf den zwischen beiden zustandekommenden Schichtkontakt auszuüben in der Lage ist. Die Oberflächenkontaktschicht ist in der Regel die äußerste oder eine der äußersten Schichten in dem jeweiligen Blattmaterial; sie ist in der Regel oberhalb der übrigen wesentlichen Schichten in dem jeweiligen Material angeordnet. Sie muß aber andererseits nicht notwendigerweise die äußerste Schicht sein, sondern kann auch beispielsweise von einer alginatfreien Gelatineschicht überschichtet sein, die ein Härtungsmittel für den Schichtverband des jeweiligen Blattmaterials enthält.

Mit Vorteil wird beispielsweise ein Bildempfangsblatt nach vorliegender Erfindung verwendet, das auf einem Schichtträger, der opak oder transparent sein kann, eine Bildempfangsschicht und darüber eine Oberflächenkontaktschicht enthält, die Alginat enthält, wobei des weiteren über der Oberflächenkontaktschicht eine vergleichsweise dünne Bindemittelschicht angeordnet sein kann, die zum Zweck der Härtung des Laminats des Bildempfangsblattes aufgetragen wurde. Auf die oberste alginatfreie Bindemittelschicht kann aber auch verzichetet werden, insbesondere dann, wenn der alginathaltigen Oberflächenkontaktschicht selbst ein Härtungsmittel für das Laminat zugesetzt worden ist.

Die Oberflächenkontaktschicht enthält Alkalialginat, vorzugsweise dispergiert in einem hydrophilen Bindemittel. Als Bindemittel kommen dabei die üblichen in der Fotografie gebräuchlichen Schichtbindemittel in Betracht, vorzugsweise Gelatine. Sehr gut bewährt haben sich Oberflächenkontaktschichten, in denen das Gewichtsverhältnis von Natriumalginat zu Gelatine zwischen 1:4 und 4:1, vorzugsweise zwischen 2:3 und 3:2 beträgt.

Das Bildempfangsblatt der vorliegenden Erfindung kann weitere Zusätze enthalten, gegebenenfalls in zusätzlichen Schichten, z.B. farbstoffstabilisierende Mittel oder opazifizierende Mittel. So kann beispielsweise eine Schicht ein weißes Pigment enthalten, insbesondere dann, wenn der verwendete Schichtträger transparent ist. Eine solche Schicht, die sich zwischen dem Schichtträger und der Bildempfangsschicht oder aber auch oberhalb der Bildempfangsschicht befinden kann, dient in der Regel als weißer Bildhintergrund für das erzeugte Farbübertragsbild. Diese als weißer Bildhintergrund dienende Schicht ist dabei vorzugsweise mit einer Ruß enthaltenden Schicht hinterlegt (in bezug auf die Betrachtungsrichtung), um Transparenzerscheinungen durch Durchleuchtung durch die Bildrückseite zu verhindern. Das Bildempfangsblatt kann aber auch in einer seiner Schichten einen der bereits erwähnten Hilfsstoffe enthalten, z.B. einen Hilfsentwickler, einen Basenspender oder ein sogenanntes Entwicklungs- und Diffusionsförderungsmittel.

Die Entwicklung des bildmäßig belichteten farbfotografischen Aufzeichnungsmaterials wird erfindungsgemäß dadurch eingeleitet, daß man es, gegebenenfalls in Kontakt mit dem erfindungsgemäßen Bildempfangsblatt einer Wärmebehandlung unterzieht, bei der die Schichten für eine Zeit von etwa 0,5 bis 300 s auf eine erhöhte Temperatur, z.B. im Bereich von 80 bis 250_{°}C, gebracht werden. Hierbei werden in den Schichten des Aufzeichnungsmaterials geeignete Bedingungen für die Entwicklungsvorgänge einschließlich der Farbstoffdiffusion geschaffen, ohne daß es in der Regel der Zufuhr eines flüssigen Mediums, z.B. in Form eines Entwicklerbades bedarf. Bei der Entwicklung werden aus den Farbabspaltern bildmäßig diffusionsfähige Farbstoffe freigesetzt und auf die Bildempfangsschicht des Bildempfangsblattes übertragen. Hierbei kann das Verfahren so geführt werden, daß in einem Einschritt-Entwicklungsprozeß bildmäßige Silberentwicklung, Farbstofffreisetzung und Farbtransfer synchron stattfinden.

Die Farbbilderzeugung kann erfindungsgemäß auch in einem Zweischritt-Entwicklungsprozeß erfolgen, wobei in einem ersten Schritt durch Erwärmen des fotothermografischen Aufzeichnungsmaterials in Abwesenheit des erfindungsgemäßen Bildempfangsblattes die Silberhalogenentwicklung und Farbstofffreisetzung stattfindet, worauf in einem zweiten Schritt die Farbbildübertragung aus dem fotografischen Aufzeichnungsmaterial auf das damit in Kontakt gebrachte Bildempfangsblatt erfolgt, z.B. durch Erhitzen auf eine Temperatur zwischen 50 und 150_{°}C, vorzugsweise auf 70 bis 90_{°}C, wobei in diesem Fall vor dem Laminieren von Aufzeichnungsmaterial und Bildempfangsblatt noch Diffusionshilfsmittel (Lösungsmittel) extern angetragen werden können, z.B. indem das Aufzeichnungsmaterial oder das Bildempfangsblatt oder beide in Wasser kurzzeitig gequollen werden.

Nach erfolgtem Farbübertrag läßt sich das Bildempfangsblatt glatt von dem Aufzeichnungsmaterial wieder abtrennen. Hierbei leistet die erfindungsgemäße Oberflächenkontaktschicht gute Dienste. Es werden völlig fleckenfreie brillante Farbbilder mit glatten Oberflächen erhalten. Eine Verklebung, wie sie beim Erhitzen laminierter Blattmaterialien mit alginatfreien Gelatineschichten beobachtet wird, und eine daraus resultierende Beschädigung der Oberfläche beim gewaltsamen Trennen, tritt im vorliegenden Fall nicht auf.

### Beispiel 1

### Herstellung der Silbersalzemulsionen

### Emulsion 1

17,0 g AgNOs, gelöst in 200 ml 45_{°}C warmen Wasser, wurden innerhalb von 2 min zu einer 45_{°}C warmen Lösung von 20,0 g Gelatine in 1000 ml Wasser, die 13,0 g Benzotriazol (BTA) enthielt, unter Rühren zudosiert. Anschließend wurde 5 min nachgerührt. Mit 5%iger Na₂C0₃-Lösung wurde pH 5,0 eingestellt. Durch Zugabe von 20 ml einer 10%igen Polystyrolsulfonsäurelösung, Kühlung auf 25°C und Zugabe von 10%iger Schwefelsäure (bis pH 3,0 bis 3,5) wurde geflockt und anschließend dreimal mit je 1000 ml Wasser gewaschen. Das Flockulat wurde auf 45_{°}C erwärmt, mit 5%iger Na₂COₛ-Lösung auf pH 6,0 gestellt, mit 5 ml 1 %iger wäßriger Phenollösung versetzt und durch Zugabe von Wasser auf ein Endgewicht von 435 g gebracht.

### Emulsion 2

34,0 g AgNO₃ gelöst in 200 ml Wasser wurden innerhalb von 10 min zu einer 50°C warmen Lösung von 40,0 g Gelatine, 23,7 g KBr und 1,66 g KI zudosiert. Anschließend wurde 20 min bei 50°C nachgerührt und dann auf 35°C gekühlt. 40 ml einer 10%igen Polystyrolsulfonsäurelösung wurden zugetropft und dann wurde auf 20°C gekühlt. Durch Zugabe von 10%iger Schwefelsäure (bis pH 3,0 bis 3,5) wurde geflockt und dreimal mit je 700 ml Wasser gewaschen. Dann wurde auf 40°C erwärmt und mit 10%iger Natronlauge auf pH 6,0 gestellt. Endgewicht 1171 g.

Zur Spektralsensibilisierung wurden Teile der Emulsion 2 (Rohemulsion) bei 40°C aufgeschmolzen, pro mol Ag mit 4x10-4 mol Rotsensibilisator, 4x10-⁴ mol Grünsensibilisator oder 8x10-⁴ mol Blausensibilisator, jeweils in methanolischer Lösung oder Anschlämmung, versetzt und ca. 70 min in einem geschlossenen Gefäß digeriert.

Es wurden folgende Spektralsensibilisatoren verwendet.

Rotsensibilisator: Grünsensibilisator: Blausensibilisator:

### Beispiel 2

### Herstellung der Dispergate

### Dis^{p}eraat 1 (Farbabspalter C-1)

50 g Farbabspalter C-1 wurden in einer Mischung aus 50 g Trikresylphosphat, 50 g Tetrahydrofuran, 200 ml Ethylacetat mit 50 g 20%iger wäßriger Lösung von KHCOs gelöst und in Gegenwart von 2,6 g Natriumdodecylbenzolsulfonat in 330 g 10%iger wäßriger Gelatinelösung dispergiert, und anschließend wurden die Hilfslösungsmittel in einer Unterdruckapparatur mit entspanntem Wasserdampf entfernt. Ausbeute: 1060 g Dispergat 1

### Dispergat 2 (Farbabspalter M1)

50 g Farbabspalter M-1 wurden in 25 g Diethyllaurylamid und 150 ml Ethylacetat gelöst und wie Dispergat 1 weiterbehandelt. Ausbeute: 834 g Dispergat 2

### Dispergat 3 (Farbabspalter Y-1)

50 g Farbabspalter Y-1 wurden in 25 g Diethyllaurylamid und 150 ml Ethylacetat gelöst und dann wie Dispergat 1 weiterbehandelt. Ausbeute: 821 g Dispergat 3

### Dispergat 4 (Hilfsentwicklervorläuferverbindung)

62 g Hilfsentwicklervorläuferverbindung wurden in 120 g Diethyllaurylamid und 150 ml Ethylacetat gelöst und in Gegenwart von 3,5 Natriumdodecylbenzolsulfonat in 612 g 10%iger wäßriger Gelatinelösung dispergiert: und anschließend wurde wie bei Dispergat 1 das Hilfslösungsmittel entfernt. Ausbeute: 997 g Dispergat 4

Es wurden folgende Verbindungen verwendet:

Farbabspalter C-1 Farbabspalter M-1 Farbabsp-alter Y-1 Hilfsentwicklervorläuferverbindung

### Beispiel 3

### Bildempfangsteil A

Der Bildempfangsteil eines fotografischen Aufzeichnungsmaterials für das Farbdiftusionsübertragungsverfahren wurde dadurch hergestellt, daß auf einen transparenten Schichtträger aus Polyethylenterephthalat folgende Schichten nacheinander aufgetragen wurden. Die Mengenangaben beziehen sich dabei jeweils auf 1 m2.

1. Eine Gelatineschicht mit 1,25 g Ruß und 1,5 g Gelatine.
2. Eine lichtreflektierende Schicht mit 13 g Ti0₂ und 1,3 g Gelatine.
3. Eine Beizschicht mit 2 g Polyurethanbeize aus 4,4'-Diphenylmethandiisocyanat und N-Ethyldiethanolamin, quaterniert mit Epichlorhydrin gemäß DE-A 2 631 521, Beispiel 1, und 2 g Gelatine.
4. Eine Schicht aus 0,6 g Gelatine und 0,6 g Natriumalginat, der ein Härtungsmittel zugesetzt war.

Weitere Bildempfangsteile B bis F (erfindungsgemäß) und V (Vergleich) wurden wie folgt hergestellt.

### Bildempfangsteil B

Herstellung wie bei Bildempfangsteil A, jedoch mit zusätzlicher Schicht 5 aus 0,5 g Gelatine, der das Härtungsmittel (anstelle der Schicht 4) zugesetzt war.

### Bildempfangsteil C

Herstellung wie bei Bildempfangsteil A, jedoch mit umgekehrter Reihenfolge der Schichten 1, 2 und 3.

### Bildempfangsteil D

Herstellung wie bei Bildempfangsteil B, jedoch mit umgekehrter Reihenfolge der Schichten 1, 2 und 3.

### Bildempfangsteil E

Herstellung durch Auftragen der Schichten 3 und 4 des Bildempfangsteils A (keine Schichten 1 und 2) auf einen Schichtträger aus barytiertem Papier.

### Bildempfangsteil F

Herstellung durch Auftragen der Schichten 3 bis 5 des Bildempfangsteils B (keine Schichten 1 und 2) auf einen Schichtträger aus barytiertem Papier.

### Bildem^{p}fanasteil V (nicht erfindungsgemäß)

Herstellung wie bei Bildempfangsteil B, jedoch ohne die Schichten 1, 2 und 4 (nur Schichten 3 und 5).

### Beispiel 4

Lichtempfindliche Teile von farbfotografischen Aufzeichnungsmaterialien für das Farbdiffusions- übertragungsverfahren wurden wie folgt hergestellt.

### Probe 1

24,0 g 2,5%ige wäßrige Lösung von Hydroxyethylcellulose wurden mit 108 ml Wasser und 8 ml einer 4%igen wäßrigen Lösung von Tritono X 100 homogenisiert.

Triton X 100

### Hersteller: Rohm & Haas Company, Philadelphia

Dann wurden 6,7 g Dispergat 4, 18,5 g Dispergat 1 (Farbabspalter C-1), 45,6 g Emulsion 1 und 32,0 g Emulsion 2, rotsensibilisiert, zugefügt und aufgeschmolzen. Dann wurden langsam 3,2 g Guanidintrichloracetat in.30 ml Wasser zugefügt und schließlich 44,0 g der nachstehend beschriebenen 30%igen Polyurethanlösung, worauf das Ganze homogenisiert wurde. Die fertige Gießlösung wurde mit einer Naßschichtdicke von 100 µm auf einen Schichtträger aus Polyethylenterephthalat aufgetragen und bei 35_{°}C getrocknet. Mit einer 1%igen wäßrigen Gelatinelösung, die ein Härtungsmittel enthielt, wurde überschichtet (Naßschichtdicke 40 µm) und getrocknet.

Das dabei verwendete Polyurethan ist eine 30%ige wäßrige netzmittelfreie Dispersion eines anionischen Polyesterpolyurethans, das aus 84,1% Polyester, aus Adipinsäure, 1,6-Hexandiol und Neopentylglykol (Molverhältnis 30:22:12) OH-

Zahl: 66,6: Molgewicht 1600-1700 13,1% Hexamethylendiisocyanat, und 2,7% N-Aminoethyltaurin erhalten worden war: Gehalt an -SOsNa-Gruppen 1,93%.

### Probe 2

Herstellung in gleicher Weise wie Probe 1, jedoch unter Verwendung von 32,0 g Emulsion 2, grünsensibilisiert, und 17,2 g Dispergat 2 (Farbabspalter M-1).

### Probe 3

Herstellung in gleicher Weise wie Probe 1 jedoch unter Verwendung von 32,0 g Emulsion 2, blausensibilisiert, und 15,3 g Dispergat 4 (Farbabspalter Y-1).

### Beispiel 5

Die nach Beispiel 4 hergestellten Proben wurden mit einer Wolframlampe belichtet (1000 Ix , 5 s), wobei die Belichtung im Falle der Proben 1 und 2 hinter einem transparenten Gelbfilter mit einer Dichte von 1,25 vorgenommen wurde. Anschließend wurden die Proben zur Entwicklung 60 s trocken auf 110_{°}C erhitzt; Dann wurden die Proben 10 s in Wasser gequollen und mit den Bildempfangsblättern (aus Beispiel 3), die in Wasser 30-60 s gequollen worden waren, zusammen laminiert und auf einer geregelten Heizbank 2-3 min auf 75_{°}C erhitzt, dann getrennt und anschließend sofort getrocknet. Es wurden auf den Bildempfangsblättern A-F völlige fleckenfreie brillante, scharfe Farbbilder erhalten. Das Referenz-Bildempfangsblatt V zeigt dagegen reproduzierbar eine starke Farbfleckigkeit im Farbübertrag, vermutlicherweise verursacht durch schlechte Laminierungseigenschaften, die an den betreffenden Stellen die Farbstoffdiffusion stark behindern. Zur Vermeidung solcher Fehler leistet die erfindungsgemäße Oberflächenkontaktschicht gute Dienste. Darüber hinaus ist den Werten aus Tabelle 1 zu entnehmen, daß die erfindungsgemäße Oberflächenkontaktschicht die Diffusion der unterschiedlichen Chromophore praktisch nicht beeinflußt. Darüberhinaus wird bei Verwendung der erfindungsgemäßen Bildempfangsmaterialien eine Verklebung, wie sie beim Erhitzen laminierter Blattmaterialien mit alginattreien Gelatineschichten in der Regel zu beobachten ist, vermieden. Man erhält einwandfreie Oberflächenqualitäten bei sofortigem Trennen unmittelbar nach der Verarbeitung.

## Patentansprüche

1. Wärmeentwicklungsverfahren zur Herstellung farbiger Bilder, bei dem ein bildmäßig belichtetes farbfotografisches Aufzeichnungsmaterial mit mindestens einer auf einem Schichtträger angeordneten Bindemittelschicht, die lichtempfindliches Silberhalogenid, gegebenenfalls in Kombination mit einem im wesentlichen nicht lichtempfindlichen Silbersalz, und mindestens eine nicht diffundierende farbgebende Verbindung enthält, die als Folge der Entwicklung einen diffusionsfähigen Farbstoff freizusetzen vermag, durch Wärmebehandlung entwickelt wird, und bei dem der aus der nicht diffundierenden farbgebenden Verbindung bildmäßig freigesetzte Farbstoff durch Wärmebehandlung auf ein beschichtungsseitig mit dem Aufzeichnungsmaterial in Flächenkontakt gebrachtes Bildempfangsblatt mit einer auf einem Schichtträger angeordneten durch diffusionsfähige Farbstoffe anfärbbaren Bildempfangsschicht übertragen wird, worauf das Bildempfangsblatt von dem Aufzeichungsmaterial abgetrennt wird, dadurch gekennzeichnet, daß entweder das lichtempfindliche Aufzeichnungsmaterial oder das Bildempfangsblatt oder beide in einer Oberflächenkontaktschicht ein Alkalialginat, dispergiert in einem hydrophilen Bindemittel, enthalten.

2. Wärmeentwicklungsverfahren nach Anspruch 1, dadurch gekennzeichnet, daß die Oberflächenkontaktschicht Natriumalginat und Gelatine im Gewichtsverhältnis zwischen 1:4 und 4:1 enthält.

3. Bildempfangsblatt mit einer auf einem Schichtträger angeordneten durch diffusionsfähige Farbstoffe anfärbbaren Bindemittelschicht (Bildempfangsschicht), dadurch gekennzeichnet, daß über der anfärbbaren Bindemittelschicht eine Schicht angeordnet ist, die Natriumalginat und Gelatine im Gewichtsverhältnis zwischen 1:4 und 4:1 enthält.

4. Bildempfangsblatt nach Anspruch 3, dadurch gekennzeichnet, daß das Gewichtsverhältnis von Natriumalginat zu Gelatine zwischen 2:3 und 3:2 beträgt.

## Claims

1. Heat development process for the production of colour images in which an imagewise exposed colour photographic recording material which carries, on a layer support, at least one layer of binder containing light-sensitive silver halide optionally in combination with a substantially light-intensitive silver salt and at least one non-diffusible, colour producing compound capable of releasing a diffusible dye as a result of development is developed by heat treatment and in which the dye released imagewise from the non-diffusible, colour producing compound is transferred by heat treatment to an image receptor sheet which has been brought with its active side into surface contact with the recording material, which image receptor sheet comprises an image receptor layer capable of being dyed by diffusible dyes and arranged on a layer support, whereupon the image receptor sheet is separated from the recording material, characterised in that either the light-sensitive recording material or the image receptor sheet or both contain an alkali metal alginate dispersed in a hydrophilic binder in a surface contact layer.

2. Heat development process according to claim 1, characterised in that the surface contact layer contains sodium alginate and gelatine in a ratio by weight of from 1:4 to 4:1.

3. Image receptor sheet having a layer of binder (image receptor layer) arranged on a layer support, which layer of binder is capable of absorbing diffusible dyes, characterised in that a layer containing sodium alginate and gelatine in a ratio by weight of from 1:4 to 4:1 is arranged above the dye absorbent layer of binder.

4. Image receptor sheet according to claim 3, characterised in that the ratio by weight of sodium alginate to gelatine is from 2:3 to 3:2.

## Revendications

1. Procédé de développement à la chaleur pour la production d'images de couleur, dans lequel un support d'enregistrement pour la photographie en couleur, exposé au format d'image, avec au moins une couche de liant disposée sur un substrat, qui contient un halogénure d'argent photosensible, le cas échéant en association avec un sel d'argent essentiellement non photosensible, et au moins un composé chromogène non diffusible qui est susceptible de libérer comme conséquence du développement un colorant diffusible, est développé par un traitement à la chaleur, et dans lequel le colorant libéré au format de l'image par le composé chromogène non diffusible est transféré par traitement à la chaleur sur un feuille de réception d'image disposée du côté couche en contact surfacique avec le support d'enregistrement, portant une couche de réception d'image disposée sur un substrat et pouvant être colorée par des colorants diffusibles, après quoi la feuille de réception d'image est détachée du support d'enregistrement, caractérisé en ce que le support photosensible d'enregistrement ou la feuille de réception d'image ou les deux comportent, dans une couche de contact de surface, un alginate alcalin dispersé dans un liant hydrophile.

2. Procédé de développement à la chaleur suivant la revendication 1, caractérisé en ce que la couche de contact de surface comporte de l'alginate de sodium et de la gélatine dans un rapport en poids compris entre 1:4 et 4:1.

3. Feuille de réception d'image portant une couche de liant disposée sur un substrat et pouvant être colorée par des colorants diffusibles (couche de réception d'image), caractérisée en ce qu'un couche qui comporte de l'alginate de sodium et de la gélatine dans une rapport en poids de 1:4 à 4:1 est disposée sur la couche de liant pouvant être colorée.

4. Feuille de réception d'image suivant la revendication 3, caractérisée en ce que le rapport en poids de l'alginate de sodium à la gélatine a une valeur comprise entre 2:3 et 3:2.
